# EUROPÄISCHE PATENTSCHRIFT

(11) **EP 2 673 408 B1**
(45) Veröffentlichungstag und Bekanntmachung des Hinweises auf die Patenterteilung: **17.12.2014**
(21) Anmeldenummer: 12705052.4
(22) Anmeldetag: 10.02.2012
(51) Int. Cl.: D06N 3/06, D04H 1/4218, D04H 1/587, D04H 1/645, D21H 13/40, D06N 7/00

(54) **GLASFASERVLIES SOWIE GLASFASERVLIESE ENTHALTENDE ERZEUGNISSE**
GLASS FIBER MAT AND PRODUCTS COMPRISING GLASS FIBER MATS
NON-TISSÉ EN FIBRES DE VERRE ET PRODUITS CONTENANT DES NON-TISSÉS EN FIBRES DE VERRE

(30) Priorität: 11.02.2011 DE 102011011056
(43) Veröffentlichungstag der Anmeldung: 18.12.2013
(73) Patentinhaber: Johns Manville Europe GmbH, 86399 Bobingen (DE)
(72) Erfinder: GRASSL, Thomas, Cranberry Township, SC 16066 (US)
(74) Vertreter: Grättinger Möhring von Poschinger Patentanwälte Partnerschaft
(86) Internationale Anmeldenummer: PCT/EP2012/000604
(87) Internationale Veröffentlichungsnummer: WO 2012/107233

(56) Entgegenhaltungen:
- EP-A1- 0 267 470
- WO-A1-2006/087426
- US-A- 4 138 521
- US-A1- 2008 161 177

## Beschreibung

Die vorliegende Erfindung betrifft ein Glasfaservlies. Sie betrifft des Weiteren Glasfaservliese enthaltende Erzeugnisse, insbesondere einen ein Glasfaservlies als Strukturschicht umfassenden CV-Bodenbelag.

Glasfaservliese sind in mannigfaltigen Ausführungen und für diverse Anwendungen bekannt. Ebenfalls bekannt sind übliche Verfahren zur Herstellung von Glasfaservliesen aus Glasfasern und Binder. Eine wesentliche Anwendung von Glasfaservliesen bildet die Verwendung als Trägermaterial in Bodenbelägen, namentlich in CV (Cushioned Vinyl)-Bodenbelägen. Bei der Herstellung von CV-Bodenbelägen wird typischerweise das Glasfaservlies zunächst in einem ersten Schritt mit einer PVC-Paste (insbesondere Plastisol) imprägniert. Hierzu wird üblicherweise die PVC-Paste in einer vorgegebenen Schichtdicke bzw. mit einem vorgegebenen Flächengewicht (z.B. ca. 400 g/m²) mittels Rakel auf das Glasfaservlies aufgebracht. Anschließend wird auf das solchermaßen imprägnierte Glasfaservlies eine weitere Schicht der PVC-Paste aufgebracht, wobei das Flächengewicht dieser zweiten Schicht typischerweise in etwa in der gleichen Größenordnung wie die Imprägnierbeschichtung liegen kann. Anschließend erfolgt die Rückenbeschäumung, d.h. das Aufbringen einer elastisch nachgiebigen Beschichtung auf die Rückseite des Glasfaservlieses. Die Nutzseite kann anschließend ein abschließendes Finishing erhalten, beispielsweise durch Beschichtung mittels Klarlack oder sonstige Spezialbeschichtungen. Die derartige Herstellung von CV-Bodenbelägen ist in der PVC-Industrie seit langem bekannt und wird in verschiedenen Varianten in großem Umfang angewandt.

An das die Trägerschicht bildende Glasfaservlies werden dabei verschiedene Anforderungen gestellt, die teilweise in einem gewissen Konfliktverhältnis zueinander stehen. So soll das Glasfaservlies eine gute mechanische Festigkeit aufweisen, und zwar sowohl während der Verarbeitung als auch während der Nutzung des unter seiner Verwendung hergestellten, ausgelegten Bodenbelags. Sodann ist es wichtig, dass sowohl die PVC-Paste als auch die Rückenbeschäumung eine optimale mechanische Verbindung zu dem Glasfaservlies eingehen, damit eine Ablösung dieser Schichten von dem Glasfaservlies während der Benutzung des Bodenbelags vermieden wird. Auf der anderen Seite muss allerdings vermieden werden, dass PVC-Paste, die, wie dargelegt, mittels Rakel auf das Glasfaservlies aufgebracht wird, durch dieses hindurch dringt; denn ansonsten entstehen auf der Rückenseite des Glasfaservlieses, wo später die Rückenbeschäumung aufgebracht wird, mehr oder weniger ausgeprägte PVC-Klümpchen, die den Komfort beim Gehen auf dem CV-Bodenbelag substantiell beeinträchtigen. Weiterhin spielen wie üblich Kostenaspekte eine Rolle, und zwar sowohl was die Herstellung des Glasfaservlieses betrifft, als auch im Hinblick auf dessen Imprägnierung mit PVC-Paste, wobei der Verbrauch an PVC-Paste für die Imprägnierung maßgeblich von der Dicke und den Eigenschaften (Porenvolumen, Durchlässigkeit, Saugfähigkeit, Porengrößenverteilung) des Glasfaservlieses abhängt.

Die vorliegende Erfindung ist darauf gerichtet, ein Glasfaservlies bereitzustellen, das sich in hervorragender Weise für die Verwendung als Trägermaterial in einem CV-Bodenbelag eignet, indem es alle vorstehend dargelegten Anforderungen in praxisgerechter Weise erfüllt und insoweit in seinen Gesamteigenschaften dem Stand der Technik überlegen ist.

Gelöst wird diese Aufgabenstellung gemäß der vorliegenden Erfindung, wie im Anspruch 1 angegeben, durch ein Glasfasern einer ersten Art, Glasfasern einer zweiten Art und ein Bindemittel umfassendes Glasfaservlies, wobei die Glasfasern der ersten Art sich durch einen mittleren Faserdurchmesser von weniger als 6 µm sowie die Einhaltung des EC Protocol "ECB/TM/27 rev. 7" und die Glasfasern der zweiten Art sich durch einen mittleren Faserdurchmesser von mehr als 6 µm auszeichnen, wobei weiterhin das Verhältnis zwischen dem Gewichtsanteil der Glasfasern der ersten Art und dem Gewichtsanteil der Glasfasern der zweiten Art zwischen 0,01 und 0,15 beträgt und ferner das Flächengewicht des Glasfaservlieses zwischen 25 g/m² und 80 g/m² liegt.

Für das erfindungsgemäße Glasfaservlies ist somit, mit anderen Worten, eine spezifische Kombination synergetisch zusammenwirkender Merkmale dergestalt charakteristisch, dass es aus verschiedenen mittels eines Bindemittels miteinander verbundenen Glasfasern besteht, nämlich relativ dünnen, d.h. einen mittleren Faserdurchmesser von weniger als 6 µm aufweisenden Glasfasern erster Art einerseits und relativ dicken, d.h. einen mittleren Faserdurchmesser von mehr als 6 µm aufweisenden Glasfasern zweiter Art andererseits, wobei der Gewichtsanteil der Glasfasern der ersten Art an der Glasfaserzusammensetzung wesentlich geringer ist als der Gewichtsanteil der Glasfasern der zweiten Art, indem das Verhältnis zwischen den Gewichtsanteilen der Glasfasern der ersten Art und dem der Glasfasern der zweiten Art zwischen 0,01 und 0,15 liegt, wobei weiterhin die Glasfasern der ersten Art im Sinne der Kriterien nach dem EC Protocol "ECB/TM/27 rev. 7" (Biopersistence of Fibres; Intratracheal Instillation) nicht biopersistent sind und das Flächengewicht des Glasfaservlieses zwischen 25 g/m² und 80 g/m² liegt. Die Eigenschaften des entsprechenden Glasfaservlieses machen dieses insbesondere im Hinblick auf die weiter oben dargelegte Verwendung besonders geeignet, lassen allerdings auch eine mit signifikanten Vorteilen verbundene Verwendung des erfindungsgemäßen Glasfaservlieses in einer Reihe anderer Anwendungen, in denen vergleichbare Anforderungen an das Glasfaservlies gestellt werden, zu (s. unten). Ein insoweit bedeutsamer, durchaus überraschender Aspekt in diesem Zusammenhang besteht darin, dass das erfindungsgemäße Glasfaservlies trotz seines relativ niedrigen Flächengewichts von zwischen 25 g/m² und 80 g/m², das sogar noch unter dem typischen Flächengewicht von bekannten, für vergleichbare Anwendungen geeigneten und eingesetzten Glasfaservliesen, die keinerlei Mikrofasern enthalten, liegt, und somit trotz des insoweit gegenüber herkömmlichen Glasfaservliesen mit nur einer Art von Glasfasern reduzierten Anteils stärkerer Glasfasern keine signifikante Einbuße an mechanischen Eigenschaften wie insbesondere der Festigkeit aufweist, wobei zugleich jedoch das Risiko, dass (in der weiter oben dargelegten bevorzugten Anwendung) PVC-Paste das Glasfaservlies durchdringt und auf der Rückseite Klümpchen bildet, gegenüber dem bisher insoweit maßgeblichen Stand der Technik signifikant reduziert wird. Zugleich lässt sich in Anwendung des erfindungsgemäßen Glasfaservlieses, verglichen mit dem Stand der Technik, die Oberfläche des fertigen Bodenbelags verbessern, indem Unebenheiten auf der Nutzseite minimiert werden. Hervorzuheben ist weiterhin, dass sich in Anwendung des erfindungsgemäßen Glasfaservlieses der Bedarf an PVC-Paste, der zum Imprägnieren des Glasfaservlieses benötigt wird, reduzieren lässt, und zwar ohne dass hierdurch die Haftung zwischen dem Glasfaservlies und der Imprägnierung beeinträchtigt wird. Indem die Mikrofasern, d.h. die einen mittleren Faserdurchmesser von weniger als 6 µm aufweisende Glasfasern der ersten Art weiterhin nicht biopersistent sind (s.o.), sind das erfindungsgemäße Glasfaservlies und die unter seiner Verwendung hergestellten Erzeugnisse unter Gesundheitsaspekten unbedenklich; denn die insbesondere während der Verarbeitung (insb. an Schnittkanten) freigesetzten Glasfasern können im menschlichen Körper keinen Schaden anrichten, weil sie entweder nicht lungengängig sind (dies gilt für die Glasfasern der zweiten Art) oder aber im Körper durch Körperflüssigkeit aufgelöst werden (dies gilt für die Glasfasern der ersten Art). Insoweit können zwar die Glasfasern der zweiten Art ebenfalls nicht-biopersistent sein, sie müssen dies jedoch nicht, was ein wichtiger Aspekt ist sowohl im Hinblick auf die Flexibilität, was das für die Glasfasern der zweiten Art verwendete Glas betrifft, als auch im Hinblick auf die Herstellungskosten.

Wenngleich die vorstehend eingehend erörterte Verwendung des erfindungsgemäßen Glasfaservlieses bei der Herstellung von Bodenbelägen im Vordergrund steht, was die besondere Eignung des erfindungsgemäßen Glasfaservlieses betrifft, so stellt dies keinesfalls die einzige mögliche Verwendung dar. Diverse der vorstehend dargelegten, das erfindungsgemäße Glasfaservlies auszeichnenden Aspekte machen dieses vielmehr auch für eine Reihe anderer Anwendungen mit besonderem Vorteil einsetzbar. Zu nennen ist hier insbesondere die (einer herkömmlichen Tapete entsprechende) Verwendung als überstreichbarer Decken- und Wandbelag, in der aufgrund der Eigenschaften des Glasfaservlieses mit sehr geringem (nachträglichem) Farbauftrag eine hervorragende Oberflächengüte erzielbar ist, wobei weiterhin die äußerst geringe Tendenz, dass Farbe durch das Vlies hindurchtritt, sich sehr günstig auswirkt auf die Haftung des Glasfaservlieses als Decken- bzw. Wandbelag auf dem betreffenden Untergrund. Dass mit einer sehr geringen Menge an Wand- bzw. Deckenfarbe eine sehr gute Oberflächenqualität erzielbar ist, ist dabei nicht nur ein ökonomischer Aspekt. Auch bleibt so das Gewicht des Decken- und Wandbelags samt Farbauftrag, d.h. des gestrichenen Decken- und Wandbelags relativ gering, was seinerseits der Haftung des Glasfaservlieses auf dem Untergrund entgegenkommt. In sehr ähnlicher Weise gelten diese vorteilhaften Gesichtspunkte bei der Verwendung des erfindungsgemäßen Glasfaservlieses als Oberflächenbeschichtung einer Baustoffplatte, insbesondere einer mineralischen Decken- oder Wandplatte, dergestalt, dass das Glasfaservlies werksseitig auf der vorgeformten Platte aufgebracht wird (insbesondere durch Kleben bzw. Auflaminieren); denn die spezifische Struktur des erfindungsgemäßen Glasfaservlieses verhindert ein Durchdringen des Klebstoffes von der Rückseite her zu der frontseitigen Oberfläche, d.h. der Sichtseite, so dass die Oberflächengüte der Sichtseite und das Farbhaftvermögen nicht durch Klebstoffspuren beeinträchtigt wird. Und ebenfalls ist das erfindungsgemäße Glasfaservlies aufgrund seiner dargelegten günstigen Eigenschaften mit besonderem Vorteil als Abdeckung für Innenraumelemente, insbesondere eines Kraftfahrzeugs, insbesondere als Deckenplatte oder sonstige Innenraumauskleidung einsetzbar.

Die vorstehend dargelegten besonderen Vorteile des erfindungsgemäßen Glasfaservlieses sind besonders ausgeprägt, wenn der mittlere Faserdurchmesser der Glasfasern der ersten Art zwischen 0,5 µm und 6 µm, bevorzugt zwischen 0,6 µm und 3,0 µm, besonders bevorzugt zwischen 0,6 µm und 1,5 µm beträgt.

Weiterhin ist gemäß einer anderen bevorzugten Weiterbildung der vorliegenden Erfindung besonders günstig, wenn der mittlere Faserdurchmesser der Glasfasern der zweiten Art zwischen 6 µm und 13 µm beträgt. Namentlich in Kombination mit der vorstehend angegebenen bevorzugten Dimensionierung der Glasfasern der ersten Art ergeben sich besonders hervorragende Materialeigenschaften, die das entsprechende Glasfaservlies für die vorstehend dargelegten Anwendungen besonders attraktiv machen.

Besonders bevorzugt bestehen die Glasfasern der zweiten Art aus C-Glas und/oder E-Glas, wobei für verschiedene Anwendungen auch T-Glas für die Glasfasern der zweiten Art sehr geeignet ist. Besonders vorteilhaft ist dabei, wenn die Glasfasern der zweiten Art aus einem Gemisch mindestens zweier unterschiedlicher Glasfasertypen bestehen. Umfasst das Gemisch von Glasfasern zweiter Art in diesem Sinne sowohl aus C-Glas wie auch aus E-Glas bestehende Glasfasern, so ist bevorzugt der Anteil von aus C-Glas bestehenden Glasfasern an dem Gemisch von Glasfasern zweiter Art größer als die Anteile von aus E-Glas bestehenden Glasfasern, wobei der Anteil von aus C-Glas bestehenden Glasfasern an dem Gemisch aus Glasfasern zweiter Art im Rahmen der vorliegenden Erfindung sogar wesentlich größer sein kann als die Anteile von aus E-Glas bestehenden Glasfasern. Auch das vorstehend angegebene Verhältnis ist wiederum günstig im Hinblick auf die weiter oben dargelegten besonderen Eigenschaften des erfindungsgemäßen Glasfaservlieses, wie sie insbesondere in Flooring-Anwendungen nützlich sind. Für andere Anwendungen können indessen durchaus auch andere Verhältnisse günstig sein, und zwar beispielsweise bis hin zu einem Anteil von 100 % von aus E-Glas bestehenden Glasfasern an den Fasern der zweiten Art.

Gemäß einem abermals anderen Aspekt der vorliegenden Erfindung weisen die Glasfasern der zweiten Art besonders bevorzugt ein mittleres Längen-/Durchmesserverhältnis von zwischen 500 und 2000 auf. Diese Proportion der Glasfasern der zweiten Art steht in spezifischer Beziehung zu deren besonderer Funktion innerhalb des Glasfaservlieses, insbesondere im Hinblick auf die mechanische Festigkeit (siehe oben).

Gemäß einer abermals anderen bevorzugten Weiterbildung der vorliegenden Erfindung beträgt - für typische Anwendungsfälle des erfindungsgemäßen Glasfaservlieses - das Verhältnis zwischen dem Gewichtsanteil der Glasfasern der ersten Art und dem Gewichtsanteil der Glasfasern der zweiten Art bevorzugt zwischen 0,03 und 0,08, besonders bevorzugt zwischen 0,04 und 0,06. Günstigerweise beträgt das besagte Verhältnis weniger als 0,055, idealerweise weniger als 0,048. Wiederum ergeben sich in diesem Falle ganz besonders vorteilhafte Eigenschaften des erfindungsgemäßen Glasfaservlieses insbesondere im Hinblick auf dessen mögliche Verwendung als Trägermaterial in CV-Bodenbelägen mit hervorragenden Eigenschaften. In dieser Hinsicht ist es für typische Anwendungsfälle weiterhin günstig, wenn das Flächengewicht des Glasfaservlieses zwischen 40 g/m² und 60 g/m² liegt. Für spezifische Anwendungsfälle könne indessen mit hiervon abweichenden Werten, z.B. einem Verhältnis zwischen dem Gewichtsanteil der Glasfasern der ersten Art und dem Gewichtsanteil der Glasfasern der zweiten Art von weniger als 0,03, sehr gute Resultate erzielt werden.

Was das Bindemittel des erfindungsgemäßen Glasfaservlieses betrifft, so besteht hier ein erheblicher Spielraum, der insbesondere die spätere Verwendung des erfindungsgemäßen Glasfaservlieses berücksichtigen kann. Besonders vorteilhafte Bindemittel sind Harnstoffharze und Polyacrylsäure-Binder. Das Bindemittel kann aber auch Polyacrylsäure umfassen. Hervorragende Eigenschaften ergeben sich dann, wenn das Bindemittel eine Mischung aus Harnstoffharz und Polymerdispersion oder eine Mischung Polyacrylsäure-Binder und Polymerdispersion umfasst.

Ebenfalls ein erheblicher Spielraum besteht dahingehend, was den Gewichtsanteil des Bindemittels an dem Glasfaservlies angeht, wobei insoweit auch das jeweils verwendete spezifische Bindemittel sowie die Verwendung des Glasfaservlieses eine Rolle spielen können. Für die hier im Vordergrund stehende mögliche Verwendung als Trägermaterial eines CV-Bodenbelags ist ein Gewichtsanteil des Bindemittels zwischen 15 % und 35 %, bevorzugt zwischen 20 % und 30 % des Gesamtgewichts des Glasfaservlieses von Vorteil.

Der Binder kann, je nach der bestimmungsgemäßen späteren Verwendung des jeweiligen erfindungsgemäßen Glasfaservlieses, ein Additiv (oder mehrere Additive) enthalten, das (die) bis zu 50% des Gesamtgewichts des Binders ausmachen kann (können). Das Additiv (bzw. die Additive) kann (können) dabei die Eigenschaften des Binders im Hinblick auf die individuelle Bestimmung des Glasfaservlieses spezifisch modifizieren bzw. optimieren. Typische Additive sind beispielsweise Kaolin und TiO₂. Allerdings kann durch Additive nicht nur der Binder technisch optimiert werden; auch eignen sich Additive dazu, die Kosten zu senken, indem sie teures Bindemittel "strecken" können.

Im Hinblick auf die weiter oben dargelegten Zusammenhänge ist es für typische Anwendungen vorteilhaft, wenn die Porosität des Glasfaservlieses innerhalb der Bandbreite von etwa 1000 l/m²s und etwa 3000 l/m²s liegt, wobei eine Porosität zwischen etwa 1500 l/m²s und etwa 2500 l/m²s besonders günstig ist. Die vorstehenden Werte für eine bevorzugte Porosität stellen auf die Messnorm DIN EN ISO9237 ab, und zwar für einen Differenzdruck von 100 Pa.

Die vorliegende Erfindung bezieht sich nach den vorstehenden Ausführungen nicht allein auf das unbehandelte Glasfaservlies. Vielmehr bezieht sich die Erfindung insbesondere auch auf ein zur späteren spezifischen Weiterverarbeitung vorbehandeltes, insbesondere mit einer zusätzlichen Imprägnierung versehenes Glasfaservlies, wobei es sich bei dem Imprägniermittel insbesondere um Plastisol oder ein sonstiges PVC-basiertes Mittel handeln kann. Weiterhin erstreckt sich die vorliegende Erfindung auch auf den fertigen, unter Verwendung des erfindungsgemäßen Glasfaservlieses hergestellten CV-Bodenbelag, der eine Nutzschicht und eine Strukturschicht umfasst, wobei die Strukturschicht ein mit einer Imprägnierung versehenes erfindungsgemäßes Glasfaservlies (s.o.) umfasst.

## Patentansprüche

1. Glasfaservlies umfassend Glasfasern einer ersten Art, Glasfasern einer zweiten Art und ein Bindemittel, mit den folgenden Merkmalen:
die Glasfasern der ersten Art zeichnen sich durch einen mittleren Faserdurchmesser von weniger als 6µm sowie die Einhaltung des EC Protocol "ECB/TM/27 rev. 7" aus;
die Glasfasern der zweiten Art zeichnen sich durch einen mittleren Faserdurchmesser von mehr als 6µm aus;
das Verhältnis zwischen dem Gewichtsanteil der Glasfasern der ersten Art und dem Gewichtsanteil der Glasfasern der zweiten Art beträgt zwischen 0,01 und 0,15;
das Flächengewicht beträgt zwischen 25g/m² und 80g/m².

2. Glasfaservlies nach Anspruch 1, **dadurch gekennzeichnet, dass** das Bindemittel Harnstoffharz oder Polyacrylsäurebinder, bevorzugt eine Mischung aus einer Polymerdispersion und Harnstoffharz oder Polyacrylsäurebinder umfasst.

3. Glasfaservlies nach Anspruch 1 oder Anspruch 2, **dadurch gekennzeichnet, dass** der mittlere Faserdurchmesser der Glasfasern der ersten Art zwischen 0,5µm und 6µm, bevorzugt zwischen 0,6µm und 3µm, besonders bevorzugt zwischen 0,6µm und 1,5µm und der mittlere Faserdurchmesser der Glasfasern der zweiten Art zwischen 6µm und 13µm beträgt.

4. Glasfaservlies nach einem der Ansprüche 1 bis 3, **dadurch gekennzeichnet, dass** die Glasfasern der zweiten Art ein mittleres Längen-/Durchmesserverhältnis von zwischen 500 und 2000 aufweisen.

5. Glasfaservlies nach einem der Ansprüche 1 bis 4, **dadurch gekennzeichnet, dass** die Glasfasern der zweiten Art aus C-Glas, E-Glas und/oder T-Glas bestehen.

6. Glasfaservlies nach einem der Ansprüche 1 bis 5, **dadurch gekennzeichnet, dass** die Glasfasern der zweiten Art aus einem Gemisch mindestens zweier unterschiedlicher Glasfasertypen bestehen, wobei bevorzugt das Gemisch von Glasfasern zweiter Art sowohl aus C-Glas wie auch aus E-Glas bestehende Glasfasern umfasst, insbesondere mit einem gegenüber dem Anteil von aus E-Glas bestehenden Glasfasern größeren Anteil von aus C-Glas bestehenden Glasfasern.

7. Glasfaservlies nach einem der Ansprüche 1 bis 6, **dadurch gekennzeichnet, dass** das Verhältnis zwischen dem Gewichtsanteil der Glasfasern der ersten Art und dem Gewichtsanteil der Glasfasern der zweiten Art zwischen 0,03 und 0,08, bevorzugt zwischen 0,04 und 0,06 beträgt.

8. Glasfaservlies nach einem der Ansprüche 1 bis 7, **dadurch gekennzeichnet, dass** es ein Flächengewicht von zwischen 40g/m² und 60g/m² aufweist.

9. Glasfaservlies nach einem der Ansprüche 1 bis 8, **dadurch gekennzeichnet, dass** der Gewichtsanteil des Bindemittels zwischen 15% und 35%, bevorzugt zwischen 20% und 30% beträgt.

10. Glasfaservlies nach einem der Ansprüche 1 bis 9, **dadurch gekennzeichnet, dass** die Porosität 1000 - 3000 l/m²s, vorzugsweise 1500 - 2500 l/m²s beträgt.

11. Glasfaservlies nach einem der Ansprüche 1 bis 10, **dadurch gekennzeichnet, dass** es mit einer zusätzlichen Imprägnierung versehen ist.

12. Glasfaservlies nach Anspruch 11, **dadurch gekennzeichnet, dass** es sich bei dem Imprägniermittel um Plastisol handelt.

13. CV-Bodenbelag mit einer Nutzschicht und einer Strukturschicht, wobei die Strukturschicht ein mit einer Imprägnierung versehenes Glasfaservlies nach Anspruch 11 oder Anspruch 12 umfasst.

14. Verwendung eines Glasfaservlieses nach einem der Ansprüche 1 bis 11 als Oberflächenbeschichtung einer Baustoffplatte, insbesondere einer mineralischen Decken- oder Wandplatte.

15. Verwendung eines Glasfaservlieses nach einem der Ansprüche 1 bis 11 als Wandbeschichtung.

## Claims

1. A glass fibre mat comprising glass fibres of a first kind, glass fibres of a second kind, and a binding agent, with the following features:
the glass fibres of the first kind are distinguished by an average fibre diameter of less than 6 µm, and adherence to the EC protocol "ECB/TM/27 rev. 7";
the glass fibres of the second kind are distinguished by an average fibre diameter of more than 6 µm;
the ratio between the proportion by weight of the glass fibres of the first kind and the proportion by weight of the glass fibres of the second kind is between 0.01 and 0.15;
the weight per unit surface area is between 25 g/m² and 80 g/m².

2. The glass fibre mat according to claim 1, **characterised in that**, the binding agent comprises urea resin or polyacrylic acid binder, preferably a mixture of a polymer dispersion and urea resin or polyacrylic acid binder.

3. The glass fibre mat according to claim 1 or 2, **characterised in that**, the average fibre diameter of the glass fibres of the first kind is between 0.5 µm and 6 µm, preferably between 0.6 µm and 3 µm, particularly preferably between 0.6 µm and 1.5 µm, and the average fibre diameter of the glass fibres of the second kind is between 6 µm and 13 µm.

4. The glass fibre mat according to one of claims 1 to 3, **characterised in that**, the glass fibres of the second kind have an average length/diameter ratio of between 500 and 2,000.

5. The glass fibre mat according to one of claims 1 to 4, **characterised in that**, the glass fibres of the second kind consist of C-glass, E-glass and/or T-glass.

6. The glass fibre mat according to one of claims 1 to 5, **characterised in that**, the glass fibres of the second kind consist of a mixture of at least two different types of glass fibres, wherein a mixture of glass fibres of the second kind preferably comprises glass fibres of both C-glass and E-glass, in particular with a greater proportion of glass fibres consisting of C-glass compared with the proportion of glass fibres consisting of E-glass.

7. The glass fibre mat according to one of claims 1 to 6, **characterised in that**, the ratio between the proportion by weight of the glass fibres of the first kind and the proportion by weight of the glass fibres of the second kind is between 0.03 and 0.08, preferably between 0.04 and 0.06.

8. The glass fibre mat according to one of claims 1 to 7, **characterised in that**, it has a weight per unit surface area of between 40 g/m² and 60 g/m².

9. The glass fibre mat according to one of claims 1 to 8, **characterised in that**, the proportion by weight of the binding agent is between 15 % and 35 %, preferably between 20 % and 30 %.

10. The glass fibre mat according to one of claims 1 to 9, **characterised in that**, the porosity is 1,000 - 3,000 l/m²s, preferably 1,500 - 2,500 l/m²s.

11. The glass fibre mat according to one of claims 1 to 10, **characterised in that**, it is provided with an additional impregnation.

12. The glass fibre mat according to claim 11, **characterised in that**, the impregnation agent takes the form of Plastisol.

13. A CV floor covering with a wearing surface and a structural layer, wherein the structural layer comprises a glass fibre mat provided with an impregnation according to claim 11 or 12.

14. Use of a glass fibre mat according to one of claims 1 to 11, as a surface lamination of a building material plate, in particular a mineral floor or wall plate.

15. Use of a glass fibre mat according to one of claims 1 to 11, as a wall lamination.

## Revendications

1. Non-tissé en fibres de verre contenant des fibres de verre d'un premier type, des fibres de verre d'un second type et un liant, présentant les caractéristiques suivantes :
les fibres de verre de premier type se distinguent par un diamètre moyen des fibres de moins de 6 µm et le respect du protocole EC « ECB/TM/27 rév. 7 » ;
les fibres de verre du second type se distinguent par un diamètre moyen des fibres de plus de 6 µm ;
le ratio entre le poids des fibres de verre de premier type et le poids des fibres de verre du second type est compris entre 0,01 et 0,15 ;
le grammage est compris entre 25 g/m² et 80 g/m².

2. Non-tissé en fibres de verre selon la revendication 1, **caractérisé en ce que** le liant contient de la résine d'urée ou du liant acide polyacrylique, de préférence un mélange d'une dispersion de polymère et de résine d'urée ou de liant acide polyacrylique.

3. Non-tissé en fibres de verre selon la revendication 1 ou 2, **caractérisé en ce que** le diamètre moyen des fibres de verre de premier type est compris entre 0,5 µm et 6 µm, très préférentiellement entre 0,6 µm et 3 µm, et que le diamètre moyen des fibres de verre de second type est compris entre 6 µm et 13 µm.

4. Non-tissé en fibres de verre selon une des revendications 1 à 3, **caractérisé en ce que** les fibres de verre de second type présentent un ratio moyen longueur/diamètre compris entre 500 et 2 000.

5. Non-tissé en fibres de verre selon une des revendications 1 à 4, **caractérisé en ce que** les fibres de verre de second type sont composées de verre C, de verre E et/ou de verre T.

6. Non-tissé en fibres de verre selon une des revendications 1 à 5, **caractérisé en ce que** les fibres de verre de second type sont composées d'un mélange d'au moins deux types de fibres différentes, le mélange de fibres de verre de second type contenant de préférence des fibres de verre composées aussi bien de verre C que de verre E et présentant en particulier une plus grosse partie de fibres de verre composées de verre C que de fibres de verre composées de verre E.

7. Non-tissé en fibres de verre selon une des revendications 1 à 6, **caractérisé en ce que** le ratio entre le poids des fibres de verre de premier type et le poids des fibres de verre de second type est compris entre 0,03 et 0,08, de préférence entre 0,04 et 0,06.

8. Non-tissé en fibres de verre selon une des revendications 1 à 7, **caractérisé en ce qu'**il présente un grammage compris entre 40 g/m² et 60 g/m².

9. Non-tissé en fibres de verre selon une des revendications 1 à 8, **caractérisé en ce que** le poids du liant représente de 15 % à 35 %, de préférence 20 % à 30 %.

10. Non-tissé en fibres de verre selon une des revendications 1 à 9, **caractérisé en ce que** la porosité est comprise entre 1 000 et 3 000 l/m²s, de préférence 1 500 et 2 500 l/m²s.

11. Non-tissé en fibres de verre selon une des revendications 1 à 10, **caractérisé en ce qu'**il est pourvu d'une imprégnation supplémentaire.

12. Non-tissé en fibres de verre selon la revendication 11, **caractérisé en ce que** le produit d'imprégnation est du Plastisol.

13. Revêtement de sol CV possédant une couche utilitaire et une couche structurelle, la couche structurelle contenant un non-tissé en fibres de verre pourvu d'un produit d'imprégnation selon la revendication 11 ou 12.

14. Utilisation d'un non-tissé en fibres de verre selon une des revendications 1 à 11 comme enrobage de surface d'une plaque de matériau de construction, en particulier d'une plaque minérale de plafond ou de mur.

15. Utilisation d'un non-tissé en fibres de verre selon une des revendications 1 à 11 comme revêtement mural.
